# EUROPÄISCHE PATENTSCHRIFT

(11) **EP 0 607 119 B1**
(45) Veröffentlichungstag und Bekanntmachung des Hinweises auf die Patenterteilung: **28.01.1998**
(21) Anmeldenummer: 90914695.3
(22) Anmeldetag: 05.10.1990
(51) Int. Cl.: C25D 3/36, C25D 3/56

(54) **VERFAHREN ZUR ABSCHEIDUNG VON BLEI- UND BLEIHALTIGEN SCHICHTEN, ELEKTROLYTE ZUR DURCHFÜHRUNG DES VERFAHRENS SOWIE VERWENDUNG VON TENSIDEN IN SAUREN BLEI-ELEKTROLYTEN**
PROCESS FOR DEPOSING LAYERS OF OR CONTAINING LEAD, ELECTROLYTE FOR CARRYING OUT THE PROCESS AND USE OF TENSIDES IN ACIDIC LEAD ELECTROLYTES
PROCEDE POUR DEPOSER DES COUCHES DE PLOMB OU CONTENANT DU PLOMB, ELECTROLYTE POUR LA MISE EN OEUVRE DU PROCEDE ET EMPLOI DE TENSIO-ACTIFS DANS DES ELECTROLYTES ACIDES AU PLOMB

(30) Priorität: 19.10.1989 DE 3934866
(43) Veröffentlichungstag der Anmeldung: 27.07.1994
(73) Patentinhaber: Blasberg-Oberflächentechnik GmbH, D-42699 Solingen (DE)
(72) Erfinder: SCHMIDT, Karl-Jürgen, D-5650 Solingen 1 (DE); KNAAK, Eberhard, D-4018 Langenfeld (DE)
(74) Vertreter: Werner, Hans-Karsten, Dr.Dipl.-Chem.
(86) Internationale Anmeldenummer: EP9001670
(87) Internationale Veröffentlichungsnummer: WO9105890

(56) Entgegenhaltungen:
- FR-A- 2 534 279
- US-A- 4 565 609

## Beschreibung

Die vorliegende Erfindung betrifft ein Verfahren gemäß dem Anspruch 1 zur sauren, elektrolytischen Abscheidung von Blei- und überwiegend bleihaltigen Schichten auf Oberflächen mittels eines Elektrolyten, der Bleisalze und Säuren, insbesondere Alkansulfonsäure, Borfluorwasserstoffsäure oder Kieselfluorwasserstoffsäure enthält. Weiterhin betrifft die vorliegende Erfindung einen Elektrolyten zur Durchführung des Verfahrens sowie die Verwendung von Tensiden in sauren Blei-Elektrolyten.

Verfahren zur sauren elektrolytischen Abscheidung von Blei- und überwiegend bleihaltigen Schichten sind im Stand der Technik bekannt. Bei diesen Verfahren haben besondere Bedeutung nur der Bleifluorosilikat-, der Bleifluoroborat- und der Bleiperchlorat-Elektrolyt erlangt. Zur Erzielung feinkörniger, glatter Niederschläge werden diesen Blei-Elektrolyten organische Stoffe, z.B. Gelatine, Leim, Peptone, Phenolsulfonsäure und Sulfitablauge zugesetzt.

Von diesen bekannten Elektrolyten soll insbesondere der Bleiperchlorat-Elektrolyt besondere Vorzüge aufweisen:
1. Gute Löslichkeit,
2. hohe elektrische Leitfähigkeit,
3. gute chemische Beständigkeit,
4. 100 %-ige anodische und kathodische Stromausbeute,
5. glatte, dichte Überzüge und
6. keine Polarisationserscheinungen.

Trotz dieser offensichtlichen Vorteile hat sich der Bleiperchlorat-Elektrolyt in der Praxis nicht durchsetzen können. Nachteile dieses Elektrolyten ergeben sich insbesondere aus der Gefährlichkeit des Perchlorats.

Aus der US-PS 2 525 942 sind saure Blei-Elektrolyte auf der Basis des Alkansulfonats bekannt. Der Nachteil der dort genannten Elektrolyte ist, daß das daraus abgeschiedene Blei eine amorphe, nicht dichte, poröse Bleischicht ergibt. Weiterhin kann bei diesem Elektrolyten nur in einem sehr engen Stromdichtebereich abgeschieden werden.

Die US-A-4,701,244 offenbart ein elektrolytisches Bad zur Zinn- und Bleiabscheidung in Gegenwart eines Überschusses von Niederalkylsulfonsäure oder Säuresalz, das die folgenden Zusätze enthält: Additive, wie Benzalaceton, Benzaldeyde und aromatische Pyridine, oberflächenaktive Substanzen, wie Betaine, Alkylenoxid, Polymere, Imidazolinium-Verbindungen und quarternäre Ammoniumsalze und Formaldeyd. Es wird an keiner Stelle die Kombination von Nio- und Kationtensiden in einem Elektrolyten zur Abscheidung von Blei und überwiegend bleihaltigen Schichten offenbart.

Aufgabe der vorliegenden Erfindung ist es, ein Verfahren zur sauren, elektrolytischen Abscheidung von Blei- und überwiegend bleihaltigen Schichten auf Oberflächen bereitzustellen, dessen Vorzüge denen der Elektrolyse mit Bleiperchlorat gleichen, ohne die außerordentliche Gefährlichkeit desselben Verfahrens aufzuweisen.

Diese Aufgabe wird nunmehr überraschend einfach durch ein Verfahren gelöst, bei dem der Elektrolyt neben den Bleisalzen und den Säuren, insbesondere Alkansulfonsäure, Borfluorwasserstoffsäure oder Kieselfluorwasserstoffsäure, Niotenside und/oder Kationtenside enthält.

Mittels des erfindungsgemäßen Verfahrens können nunmehr glatte, dichte und feinkristalline Bleiabscheidungen selbst auf stark verformten Basismaterialien erzielt werden. Darüber hinaus werden im erfindungsgemäßen Verfahren die Polarisationserscheinungen der bisher eingesetzten Elektrolyte sowohl bei den Anoden- als auch bei den Kathodenreaktionen reduziert. Zugleich wird eine bessere Anodenlöslichkeit erreicht. Ein besonderer Vorteil liegt darin, daß die anwendbaren kathodischen Stromdichten höher sind. So kann mit wesentlich geringeren Bleigehalten im Elektrolyten gearbeitet werden. Folglich ist auch das Spülwasser geringer mit Blei belastet. Insgesamt wird also die Entsorgung sowohl des bleihaltigen Elektrolyten als auch der Spülwässer wesentlich vereinfacht.

Gegenstand der vorliegenden Erfindung ist demnach ein Verfahren gemäß dem Anspruch 1 zur sauren, elektrolytischen Abscheidung von Bleiund überwiegend bleihaltigen Schichten auf Oberflächen mittels eines Elektrolyten, der Bleisalze und Säuren, insbesondere Alkansulfonsäure, Borfluorwasserstoffsäure oder Kieselfluorwasserstoffsäure enthält. Vorzugsweise wird im erfindungsgemäßen Verfahren mit Stromdichten von 0,5 bis 20 A/dm² und bei einem pH-Wert unter 1 gearbeitet. In einer weiteren bevorzugten Ausgestaltung des erfindungsgemäßen Verfahrens wird bei einer Temperatur von 20 bis 80°C, vorzugsweise 30 bis 50°C, gearbeitet. Im erfindungsgemäßen Verfahren wird ein freier Säuregehalt von 50 bis 150 g/l bevorzugt. Bei dem erfindungsgemäßen Verfahren beträgt der Bleigehalt vorzugsweise 10 bis 200 g/l. Besonders bevorzugt ist ein Bleigehalt von 10 bis 60 g/l. Die Konzentration der Niound Kationtenside sollte zusammen 1 bis 15 g/l betragen. Vorzugsweise beträgt die Konzentration an Kationtensiden 0,1 bis 3 g/l.

Ein weiterer Gegenstand der vorliegenden Erfindung ist ein Elektrolyt zur sauren, elektrolytischen Abscheidung von Blei- und überwiegend bleihaltigen Schichten auf Oberflächen, dadurch gekennzeichnet, daß enthalten sind
a) ein lösliches Bleisalz, gegebenenfalls neben geringeren Mengen weiterer löslicher Metallsalze,
b) freie Säuren, wie Alkansulfonsäuren, Borfluorwasserstoffsäure oder Kieselfluorwasserstoffsäure,
c) Nio- und Kationtenside.

Vorzugsweise sind das lösliche Bleisalz und die gegebenenfalls weiteren Metallsalze Fluoroborate, Fluorosilikate und/oder Alkansulfonate. Besonders bevorzugt ist als weiteres lösliches Metallsalz ein Kupfer- und/oder Zinnsalz. Das Niotensid ist vorzugsweise ein Alkanol-, Alkylphenol-, Alkylamino-, Arylphenol-Polyglykolether oder Blockpolymerisat des Ethylenoxids bzw. Propylenoxids. Wenn das Niotensid ein Polyglykolether ist, weist dieser vorzugsweise 7 bis 30 mol Ethylenoxid/mol auf. Der Polyglykolether weist vorzugsweise einen C₅-C₂₀ Alkanol- oder Alkylrest auf. In einer weiteren bevorzugten Ausführungsform liegt neben dem Niotensid ein Kationtensid, vorzugsweise eine quartäre Ammoniumverbindung vor.

Ein weiterer Gegenstand der vorliegenden Erfindung ist die Verwendung von Nio- und Kationtensiden, in sauren Blei-Elektrolyten zur elektrolytischen Abscheidung von Blei- und überwiegend bleihaltigen Schichten auf Oberflächen gemäß dem Anspruch 16.

Der nachstehende Vergleichsversuch sowie die Beispiele verdeutlichen sowohl das Verfahren selber als auch dessen Vorzüge.

### VERGLEICHSVERSUCH

Die folgenden Elektrolyte wurden untersucht:

| Elektrolyt I (Stand der Technik) | |
|---|---|
| 110,0 g/l | Blei als Bleifluorborat |
| 50,0 g/l | freie Borfluorwasserstoffsäure |
| 0,2 g/l | Leim. |

| Elektrolyt II (Stand der Technik) | |
|---|---|
| 20,0 g/l | Blei als Bleialkansulfonat |
| 5,0 g/l | freie Alkansulfonsäure |
| 0,2 g/l | Leim. |

| Elektrolyt III (Stand der Technik) | |
|---|---|
| 15,0 g/l | Blei als Bleifluoborat |
| 50,0 g/l | freie Borfluorwasserstoffsäure |
| 3,0 g/l | Nonylphenolpolyglykoläther mit 10 mol Ethylenoxid/mol |

| Elektrolyt IV (erfindungsgemäß) | |
|---|---|
| 15,0 g/l | Blei als Bleifluoborat |
| 50,0 g/l | freie Borfluorwasserstoffsäure |
| 3,0 g/l | Nonylphenolpolyglykoläther mit 10 mol Ethylenoxid/mol |
| 0,5 g/l | Dodecyl-dimethyl-benzyl-ammoniumchlorid |

| Elektrolyt V (erfindungsgemäß) | |
|---|---|
| 20,0 g/l | Blei als Bleifluorosilicat |
| 50,0 g/l | freie Kieselfluorwasserstoffsäure |
| 5,0 g/l | Cocosfettalkoholpolyglykoläther mit 13 mol Ethylenoxid/mol |
| 1,0 g/l | Ditalgfettalkyl-dimethylammoniumchlorid |

| Elektrolyt VI (erfindungsgemäß) | |
|---|---|
| 60,0 g/l | Blei als Bleialkansulfonat |
| 100,0 g/l | freie Alkansulfonsäure |
| 7,0 g/l | Synthesealkoholpolyglykoläther mit 15 mol Ethylenoxid/mol |
| 1,0 g/l | Dodecyl-dimethyl-benzyl-ammoniumchlorid |

Die vorstehenden Elektrolyte wurden in einer Hullzelle mit Messingblechen der Elektrolyse unterworfen. Es wurde mit einem Zellenstrom von 1,5 Amp. 10 Minuten bei Raumtemperatur mit leichter Rührbewegung durch einen Magnetrührer elektrolysiert.

Mit den dem Stand der Technik entsprechenden Elektrolyten konnten lediglich dunkle und graue Bleiniederschläge erhalten werden. Bei dem Elektrolyten I war zudem das Blech im hohen Stromdichtebereich amorph angebrannt. Beim Elektrolyten II wurden lediglich die ersten 2 cm mit einer dunklen amorphen Schicht bedeckt. Ab ca. 5 cm fand keine Abscheidung mehr statt. Der Elektrolyt III zeigte im hohen Stromdichtebereich eine Anbrennung in Form einer dunklen amorphen Abscheidung.

Mit den erfindungsgemäßen Elektrolyten IV bis VI wurde ein gleichmäßig heller und feinkristalliner Niederschlag mit einer sehr weiten Umstreuung auf der Rückseite gefunden.

### BEISPIEL 1

Das erfindungsgemäße Verfahren ist vorteilhaft geeignet durch Mitabscheidung von zum Beispiel Zinn und/oder Kupfer lötfähige Schichten auf Oberflächen bereitzustellen (Blei mit Anteilen von 5 bis 15 % Zinn). Zu diesem Zweck wurde ein Elektrolyt der folgenden Zusammensetzung zur elektrolytischen Beschichtung eines Messingblechs unter den gleichen Bedingungen wie im Vergleichsversuch verwendet:

| | |
|---|---|
| 20,0 g/l | Blei als Bleifluoroborat |
| 2,0 g/l | Zinn als Zinnfluoroborat |
| 50,0 g/l | freie Borfluorwasserstoffsäure |
| 2,0 g/l | β-Naphtholpolyglykoläther mit 12 mol Ethylenoxid/mol |
| 0,5 g/l | Dodecyl-dimethyl-benzyl-ammoniumchlorid |

Der feinkristalline und helle Niederschlag erwies sich als ausgezeichnet lötfähig. Eine Analyse des abgelösten und analysierten Niederschlags ergab einen Gehalt von 88 Gew.-% Blei und 12 Gew.-% Zinn.

### BEISPIEL 2

Von besonderem Interesse sind auch bleihaltige Einlaufschichten auf Gleitlagern (Blei mit 10 % Zinn und 3 % Kupfer). Dazu wurde ein Elektrolyt der folgenden Zusammensetzung bei einer Stromdichte von ca. 10 Amp./dm² zur Beschichtung von Lagerschalen mit einer ca. 30 µm starken Einlaufschicht verwendet.

| | |
|---|---|
| 50,0 g/l | Blei als Bleialkansulfonat |
| 10,0 g/l | Zinn als Zinnalkansulfonat |
| 4,0 g/l | Kupfer als Kupferalkansulfonat |
| 70,0 g/l | freie Alkansulfonsäure |
| 8,0 g/l | Nonylphenolpolyglykoläther mit 14 mol Ethylenoxid/mol |
| 1,5 g/l | Dodecyl-dimethyl-benzyl-ammoniumchlorid |

Die Elektrolyse erbrachte einen feinkristallinen und hellen Niederschlag. Die Analyse des Niederschlags ergab:

| | | |
|---|---|---|
| Blei 85 %, | Zinn 11 %, | Kupfer 4 % |

## Patentansprüche (Patentansprüche für folgende(n) Vertragsstaat(en): AT, DE, FR, GB, IT, SE)

1. Verfahren zur elektrolytischen Abscheidung von glatten, dichten und feinkristallinen Blei- und überwiegend bleihaltigen Schichten aus saurer Lösung auf Oberflächen mittels eines Elektrolyten ohne Nivellierungsmittel wie Alkoylidensulfonaminsäuren, Chinolinderivate, Benzotriazolderivate, Dialkoyliden-o-phenyldiamine, Derivate des Benzaldehyds, Derivate des Triazins, Derivate der Salicylsäure und Nitrile, wobei der Elektrolyt Bleisalze und Säuren, insbesondere Alkansulfonsäure, Borfluorwasserstoffsäure oder Kieselfluorwasserstoffsäure und Niotenside und Kationtenside enthält.

2. Verfahren gemäß Anspruch 1, dadurch gekennzeichnet, daß mit Stromdichten von 0,5 bis 20 A/dm² und bei einem pH-Wert unter 1 gearbeitet wird.

3. Verfahren gemäß Anspruch 1 oder 2, dadurch gekennzeichnet, daß bei einer Temperatur von 20 bis 80°C, vorzugsweise 30 bis 50°C, gearbeitet wird.

4. Verfahren gemäß einem der Ansprüche 1 bis 3, dadurch gekennzeichnet, daß der freie Säuregehalt auf 50 bis 150 g/l eingestellt wird.

5. Verfahren gemäß einem der Ansprüche 1 bis 4, dadurch gekennzeichnet, daß bei Bleigehalten von 10 bis 200 g/l gearbeitet wird.

6. Verfahren gemäß Anspruch 5, dadurch gekennzeichnet, daß bei Bleigehalten von 10 bis 60 g/l gearbeitet wird.

7. Verfahren gemäß einem der Ansprüche 1 bis 6, dadurch gekennzeichnet, daß die Konzentration der Niotenside und Kationtenside zusammen auf 1 bis 15 g/l eingestellt wird.

8. Verfahren gemäß einem der Ansprüche 1 bis 7, dadurch gekennzeichnet, daß die Konzentration an Kationtensid auf 0,1 bis 3 g/l eingestellt wird.

9. Elektrolyt zur sauren, elektrolytischen Abscheidung von glatten, dichten und feinkristallinen Blei- und überwiegend bleihaltigen Schichten auf Oberflächen zur Verwendung in einem Verfahren gemäß einem der Ansprüche 1 bis 8, enthaltend
a) ein lösliches Bleisalz, gegebenenfalls neben geringeren Mengen weiterer löslicher Metallsalze,
b) freie Säuren, wie Alkansulfonsäuren, Borfluorwasserstoffsäure oder Kieselfluorwasserstoffsäure,
c) Niotenside und Kationtenside.

10. Elektrolyt gemäß Anspruch 9, dadurch gekennzeichnet, daß das lösliche Bleisalz und die gegebenenfalls weiteren Metallsalze Fluoroborate, Fluorosilikate und/oder Alkansulfonate sind.

11. Elektrolyt gemäß Anspruch 9 oder 10, dadurch gekennzeichnet, daß das weitere lösliche Metallsalz ein Kupferund/oder Zinnsalz ist.

12. Elektrolyt gemäß einem der Ansprüche 9 bis 11, dadurch gekennzeichnet, daß das Niotensid ein Alkanol-, Alkylphenol-, Alkylamino-, Arylphenol-Polyglykolether oder Blockpolymerisat des Ethylenoxids bzw. Propylenoxids ist.

13. Elektrolyt gemäß Anspruch 12, dadurch gekennzeichnet, daß das Niotensid ein Polyglykolether mit 7 bis 30 mol Ethylenoxid/mol ist.

14. Elektrolyt gemäß Anspruch 12 oder 13, dadurch gekennzeichnet, daß der Polyglykolether einen C₅-C₂₀ Alkanol- oder Alkylrest aufweist.

15. Elektrolyt gemäß einem der Ansprüche 9 bis 14, dadurch gekennzeichnet, daß neben dem Niotensid ein Kationtensid, vorzugsweise eine quartäre Ammoniumverbindung, vorliegt.

16. Verwendung von Niotensiden und Kationtensiden, in sauren Bleielektrolyten zur elektrolytischen Abscheidung von glatten, dichten und feinkristallinen Blei- und überwiegend bleihaltigen Schichten auf Oberflächen, wobei der Elektrolyt keine Nivellierungsmittel wie Alkoylidensulfonaminsäuren, Chinolinderivate, Benzotriazolderivate, Dialkoyliden-o-phenyldiamino, Derivate des Benzaldehyds, Derivate des Triazins, Derivate der Salicylsäure und Nitrile, aber Bleisalze und Säuren enthält.

## Patentansprüche (Patentansprüche für folgende(n) Vertragsstaat(en): ES)

1. Verfahren zur elektrolytischen Abscheidung von glatten, dichten und feinkristallinen Blei- und überwiegend bleihaltigen Schichten aus saurer Lösung auf Oberflächen mittels eines Elektrolyten ohne Nivellierungsmittel wie Alkoylidensulfonaminsäuren, Chinolinderivate, Benzotriazolderivate, Dialkoyliden-o-phenyldiamine, Derivate des Benzaldehyds, Derivate des Triazins, Derivate der Salicylsäure und Nitrile, wobei der Elektrolyt Bleisalze und Säuren, insbesondere Alkansulfonsäure, Borfluorwasserstoffsäure oder Kieselfluorwasserstoffsäure und Niotenside und Kationtenside enthält.

2. Verfahren gemäß Anspruch 1, dadurch gekennzeichnet, daß mit Stromdichten von 0,5 bis 20 A/dm² und bei einem pH-Wert unter 1 gearbeitet wird.

3. Verfahren gemäß Anspruch 1 oder 2, dadurch gekennzeichnet, daß bei einer Temperatur von 20 bis 80°C, vorzugsweise 30 bis 50°C, gearbeitet wird.

4. Verfahren gemäß einem der Ansprüche 1 bis 3, dadurch gekennzeichnet, daß der freie Säuregehalt auf 50 bis 150 g/l eingestellt wird.

5. Verfahren gemäß einem der Ansprüche 1 bis 4, dadurch gekennzeichnet, daß bei Bleigehalten von 10 bis 200 g/l gearbeitet wird.

6. Verfahren gemäß Anspruch 5, dadurch gekennzeichnet, daß bei Bleigehalten von 10 bis 60 g/l gearbeitet wird.

7. Verfahren gemäß einem der Ansprüche 1 bis 6, dadurch gekennzeichnet, daß die Konzentration der Niotenside und Kationtenside zusammen auf 1 bis 15 g/l eingestellt wird.

8. Verfahren gemäß einem der Ansprüche 1 bis 7, dadurch gekennzeichnet, daß die Konzentration an Kationtensid auf 0,1 bis 3 g/l eingestellt wird.

9. Verfahren zur Herstellung eines Elektrolyten zur sauren, elektrolytischen Abscheidung von glatten, dichten und feinkristallinen Blei- und überwiegend bleihaltigen Schichten auf Oberflächen zur Verwendung in einem Verfahren gemäß einem der Ansprüche 1 bis 8, enthaltend
a) ein lösliches Bleisalz, gegebenenfalls neben geringeren Mengen weiterer löslicher Metallsalze,
b) freie Säuren, wie Alkansulfonsäuren, Borfluorwasserstoffsäure oder Kieselfluorwasserstoffsäure,
c) Niotenside und Kationtenside.

10. Verfahren zur Herstellung des Elektrolyten gemäß Anspruch 9, dadurch gekennzeichnet, daß das lösliche Bleisalz und die gegebenenfalls weiteren Metallsalze Fluoroborate, Fluorosilikate und/oder Alkansulfonate sind.

11. Verfahren zur Herstellung des Elektrolyten gemäß Anspruch 9 oder 10, dadurch gekennzeichnet, daß das weitere lösliche Metallsalz ein Kupfer- und/oder Zinnsalz ist.

12. Verfahren zur Herstellung des Elektrolyten gemäß einem der Ansprüche 9 bis 11, dadurch gekennzeichnet, daß das Niotensid ein Alkanol-, Alkylphenol-, Alkylamino-, Arylphenol-Polyglykolether oder Blockpolymerisat des Ethylenoxids bzw. Propylenoxids ist.

13. Verfahren zur Herstellung des Elektrolyten gemäß Anspruch 12, dadurch gekennzeichnet, daß das Niotensid ein Polyglykolether mit 7 bis 30 mol Ethylenoxid/mol ist.

14. Verfahren zur Herstellung des Elektrolyten gemäß Anspruch 12 oder 13, dadurch gekennzeichnet, daß der Polyglykolether einen C₅-C₂₀ Alkanol- oder Alkylrest aufweist.

15. Verfahren zur Herstellung des Elektrolyten gemäß einem der Ansprüche 9 bis 14, dadurch gekennzeichnet, daß neben dem Niotensid ein Kationtensid, vorzugweise eine quartäre Ammoniumverbindung, vorliegt.

16. Verwendung von Niotensiden und Kationtensiden, in sauren Bleielektrolyten zur elektrolytischen Abscheidung von glatten, dichten und feinkristallinen Blei- und überwiegend bleihaltigen Schichten auf Oberflächen, wobei der Elektrolyt keine Nivellierungsmittel wie Alkoylidensulfonaminsäuren, Chinolinderivate, Benzotriazolderivate, Dialkoyliden-o-phenyldiamino, Derivate des Benzaldehyds, Derivate des Triazins, Derivate der Salicylsäure und Nitrile, aber Bleisalze und Säuren enthält.

## Claims (Claims for the following Contracting State(s): AT, DE, FR, GB, IT, SE)

1. A process for the electrolytic deposition of smooth, dense and fine-crystalline lead films and films predominantly containing lead from an acidic solution onto surfaces using an electrolyte without a levelling agent, such as alkoylidenesulfoneamino acids, quinoline derivatives, benzotriazole derivatives, dialkoylidene-o-phenyldiamines, derivatives of benzaldehyde, derivatives of triazine, derivatives of salicylic acid and nitriles, wherein the electrolyte contains lead salts and acids, in particular alkanesulfonic acid, fluoroboric acid or fluorosilicic acid, and non-ionic and cationic surfactants.

2. The process according to claim 1, characterized by operating at current densities of from 0.5 to 20 A/dm² and at a pH value below 1.

3. The process according to claim 1 or 2, characterized by operating at a temperature of from 20 to 80°C, preferably from 30 to 50°C.

4. The process according to any of claims 1 to 3, characterized in that the free acid content is adjusted to from 50 to 150 g/l.

5. The process according to any of claims 1 to 4, characterized by operating at lead contents of from 10 to 200 g/l.

6. The process according to clam 1, characterized by operating at lead contents of from 10 to 60 g/l.

7. The process according to any of claims 1 to 6, characterized in that the concentration of said non-ionic and cationic surfactants taken together is adjusted to from 1 to 15 g/l.

8. The process according to any of claims 1 to 7, characterized in that the concentration of said cationic surfactant is adjusted to from 0.1 to 3 g/l.

9. An electrolyte for the acidic electrolytic deposition of smooth, dense and fine-crystalline lead films and films predominantly containing lead onto surfaces for use in a process as defined in any of claims 1 to 8, containing:
a) a soluble lead salt, and optionally minor amounts of other soluble metal salts;
b) free acids, such as alkanesulfonic acids, fluoroboric acid or fluorosilicic acid;
c) non-ionic and cationic surfactants.

10. The electrolyte according to claim 9, characterized in that said soluble lead salt and said optional other metal salts are fluoroborates, fluorosilicates and/or alkanesulfonates.

11. The electrolyte according to claim 9 or 10, characterized in that said other soluble metal salt is a copper and/or tin salt.

12. The electrolyte according to claim 9 or 11, characterized in that said non-ionic surfactant is an alkanol, alkylphenol, alkylamino or arylphenol-polyglycol ether or a block polymerizate of ethylene oxide or propylene oxide.

13. The electrolyte according to claim 12, characterized in that said non-ionic surfactant is a polyglycol ether with 7 to 30 moles of ethylene oxide/mole.

14. The electrolyte according to claim 12 or 13, characterized in that said polyglycol ether comprises a C₅-C₂₀ alkanol or alkyl residue.

15. The electrolyte according to any of claims 9 to 14, characterized in that a cationic surfactant, preferably a quaternary ammonium compound, is present in addition to said non-ionic surfactant.

16. Use of non-ionic and cationic surfactants in acidic lead electrolytes for the electrolytic deposition of smooth, dense and fine-crystalline lead films and films predominantly containing lead onto surfaces wherein said electrolyte contains no levelling agents, such as alkoylidenesulfoneamino acids, quinoline derivatives, benzotriazole derivatives, dialkoylidene-o-phenyldiamines, derivatives of benzaldehyde, derivatives of triazine, derivatives of salicylic acid and nitriles, but contains lead salts and acids.

## Claims (Claims for the following Contracting State(s): ES)

1. A process for the electrolytic deposition of smooth, dense and fine-crystalline lead films and films predominantly containing lead from an acidic solution onto surfaces using an electrolyte without a levelling agent, such as alkoyl-idenesulfoneamino acids, quinoline derivatives, benzotriazole derivatives, dialkoylidene-o-phenyldiamines, derivatives of benzaldehyde, derivatives of triazine, derivatives of salicylic acid and nitriles, wherein the electrolyte contains lead salts and acids, in particular alkanesulfonic acid, fluoroboric acid or fluorosilicic acid, and non-ionic and cationic surfactants.

2. The process according to claim 1, characterized by operating at current densities of from 0.5 to 20 A/dm² and at a pH value below 1.

3. The process according to claim 1 or 2, characterized by operating at a temperature of from 20 to 80°C, preferably from 30 to 50°C.

4. The process according to any of claims 1 to 3, characterized in that the free acid content is adjusted to from 50 to 150 g/l.

5. The process according to any of claims 1 to 4, characterized by operating at lead contents of from 10 to 200 g/l.

6. The process according to claim 1, characterized by operating at lead contents of from 10 to 60 g/l.

7. The process according to any of claims 1 to 6, characterized in that the concentration of said non-ionic and cationic surfactants taken together is adjusted to from 1 to 15 g/l.

8. The process according to any of claims 1 to 7, characterized in that the concentration of said cationic surfactant is adjusted to from 0.1 to 3 g/l.

9. A process for the preparation of an electrolyte for the acidic electrolytic deposition of smooth, dense and fine-crystalline lead films and films predominantly containing lead onto surfaces for use in a process as defined in any of claims 1 to 8, containing:
a) a soluble lead salt, and optionally minor amounts of other soluble metal salts;
b) free acids, such as alkanesulfonic acids, fluoroboric acid or fluorosilicic acid;
c) non-ionic and cationic surfactants.

10. The process for the preparation of an electrolyte according to claim 9, characterized in that said soluble lead salt and said optional other metal salts are fluoroborates, fluorosilicates and/or alkanesulfonates.

11. The process for the preparation of an electrolyte according to claim 9 or 10, characterized in that said other soluble metal salt is a copper and/or tin salt.

12. The process for the preparation of an electrolyte according to claim 9 to 11, characterized in that said non-ionic surfactant is an alkanol, alkylphenol, alkylamino or arylphenol-polyglycol ether or a block polymerizate of ethylene oxide or propylene oxide.

13. The process for the preparation of an electrolyte according to claim 12, characterized in that said non-ionic surfactant is a polyglycol ether with 7 to 30 moles of ethylene oxide/mole.

14. The process for the preparation of an electrolyte according to claim 12 or 13, characterized in that said polyglycol ether comprises a C₅-C₂₀ alkanol or alkyl residue.

15. The process for the preparation of an electrolyte according to any of claims 9 to 14, characterized in that a cationic surfactant, preferably a quaternary ammonium compound, is present in addition to said non-ionic surfactant.

16. Use of non-ionic and cationic surfactants in acidic lead electrolytes for the electrolytic deposition of smooth, dense and fine-crystalline lead films and films predominantly containing lead onto surfaces wherein said electrolyte contains no levelling agents, such as alkoylidenesulfoneamino acids, quinoline derivatives, benzotriazole derivatives, dialkoylidene-o-phenyldiamines, derivatives of benzaldehyde, derivatives of triazine, derivatives of salicylic acid and nitriles, but contains lead salts and acids.

## Revendications (Revendications pour l'(les) Etat(s) contractant(s) suivant(s): AT, DE, FR, GB, IT, SE)

1. Procédé de dépôt électrolytique, sur des surfaces, de couches lisses, denses et de fins cristaux, de plomb et contenant essentiellement du plomb, à partir d'une solution acide, à l'aide d'un électrolyte sans agent d'égalisation tel que les acides alcoylidène-aminosulfoniques, les dérivés de la quinoléine, les dérivés du benzotriazole, les dialcoylidène-o-phényldiamines, les dérivés du benzaldéhyde, les dérivés de la triazine, les dérivés de l'acide salicylique et les nitriles, dans lequel l'électrolyte contient des sels de plomb et des acides, en particulier un acide alcanesulfonique, l'acide fluoroborique ou l'acide fluorosilique, et des tensioactifs non-ioniques et cationiques.

2. Procédé selon la revendication 1, caractérisé en ce qu'on travaille avec des densités de courant de 0,5 à 20 A/dm² et un pH inférieur à 1.

3. Procédé selon la revendication 1 ou 2, caractérisé en ce qu'on travaille à une température de 20 à 80°C et de préférence de 30 à 50°C.

4. Procédé selon l'une des revendications 1 à 3, caractérisé en ce que la teneur en acide libre est ajustée à une valeur de 50 à 150 g/l.

5. Procédé selon l'une des revendications 1 à 4, caractérisé en ce qu'on travaille avec des teneurs en plomb de 10 à 200 g/l.

6. Procédé selon la revendication 5, caractérisé en ce qu'on travaille avec des teneurs en plomb de 10 à 60 g/l.

7. Procédé selon l'une des revendications 1 à 6, caractérisé en ce que la concentration des tensioactifs non-ioniques et des tensioactifs cationiques est ajustée à une valeur totale de 1 à 15 g/l.

8. Procédé selon l'une des revendications 1 à 7, caractérisé en ce que la concentration du tensioactif cationique est ajustée à une valeur de 0,1 à 3 g/l.

9. Electrolyte pour appliquer sur des surfaces, par dépôt électrolytique acide, des couches lisses, denses et de fins cristaux, de plomb et contenant essentiellement du plomb, pour utilisation dans un procédé selon l'une des revendications 1 à 8, contenant
a) un sel de plomb soluble, éventuellement en plus de quantités plus faibles d'autres sels métalliques solubles,
b) des acides libres tels que des acides alcanesulfoniques, de l'acide fluoroborique ou de l'acide fluorosilique,
c) des tensioactifs non-ioniques et cationiques.

10. Electrolyte selon la revendication 9, caractérisé en ce que le sel de plomb soluble et les éventuels autres sels métalliques sont des fluoroborates, des fluorosilicates et/ou des alcanesulfonates.

11. Electrolyte selon la revendication 9 ou 10, caractérisé en ce que l'autre sel métallique soluble est un sel de cuivre et/ou un sel d'étain.

12. Electrolyte selon l'une des revendications 9 à 11, caractérisé en ce que le tensioactif non-ionique est un alcanol polyéthoxylé, un alkylphénol polyéthoxylé, une alkylamine polyéthoxylée, un arylphénol polyéthoxylé ou un copolymère séquencé de l'oxyde d'éthylène ou de l'oxyde de propylène.

13. Electrolyte selon la revendication 12, caractérisé en ce que le tensioactif non-ionique est un polyglycoléther ayant de 7 à 30 moles d'oxyde d'éthylène/mole.

14. Electrolyte selon la revendication 12 ou 13, caractérisé en ce que le polyglycoléther comporte un radical alcanol ou alkyle en C₅-C₂₀.

15. Electrolyte selon l'une des revendications 9 à 14, caractérisé en ce qu'il contient, outre le tensioactif non-ionique, un tensioactif cationique, de préférence un composé d'ammonium quaternaire.

16. Utilisation de tensioactifs non-ioniques et cationiques, dans des électrolytes acides au plomb pour appliquer par dépôt électrolytique, sur des surfaces, des couches lisses, denses et de fins cristaux de plomb et contenant essentiellement du plomb, l'électrolyte ne contenant pas d'agent d'égalisation tel que les acides alcoylidèneaminosulfoniques, les dérivés de la quinoléine, les dérivés de benzotriazole, les dialcoylidène-o-phényldiamines, les dérivés du benzaldéhyde, les dérivés de la triazine, les dérivés de l'acide salicylique et les nitriles, mais contenant des sels de plomb et des acides.

## Revendications (Revendications pour l'(les) Etat(s) contractant(s) suivant(s): ES)

1. Procédé de dépôt électrolytique, sur des surfaces, de couches lisses, denses et de fins cristaux, de plomb et contenant essentiellement du plomb, à partir d'une solution acide, à l'aide d'un électrolyte sans agent d'égalisation tel que les acides alcoylidène-aminosulfoniques, les dérivés de la quinoléine, les dérivés du benzotriazole, les dialcoylidène-o-phényldiamines, les dérivés du benzaldéhyde, les dérivés de la triazine, les dérivés de l'acide salicylique et les nitriles, dans lequel l'électrolyte contient des sels de plomb et des acides, en particulier un acide alcanesulfonique, l'acide fluoroborique ou l'acide fluorosilique, et des tensioactifs non-ioniques et cationiques.

2. Procédé selon la revendication 1, caractérisé en ce qu'on travaille avec des densités de courant de 0,5 à 20 A/dm² et un pH inférieur à 1.

3. Procédé selon la revendication 1 ou 2, caractérisé en ce qu'on travaille à une température de 20 à 80°C et de préférence de 30 à 50°C.

4. Procédé selon l'une des revendications 1 à 3, caractérisé en ce que la teneur en acide libre est ajustée à une valeur de 50 à 150 g/l.

5. Procédé selon l'une des revendications 1 à 4, caractérisé en ce qu'on travaille avec des teneurs en plomb de 10 à 200 g/l.

6. Procédé selon la revendication 5, caractérisé en ce qu'on travaille avec des teneurs en plomb de 10 à 60 g/l.

7. Procédé selon l'une des revendications 1 à 6, caractérisé en ce que la concentration des tensioactifs non-ioniques et des tensioactifs cationiques est ajustée à une valeur totale de 1 à 15 g/l.

8. Procédé selon l'une des revendications 1 à 7, caractérisé en ce que la concentration du tensioactif cationique est ajustée à une valeur de 0,1 à 3 g/l.

9. Procédé pour la préparation d'un électrolyte pour appliquer sur des surfaces, par dépôt électrolytique acide, des couches lisses, denses et de fins cristaux, de plomb et contenant essentiellement du plomb, pour utilisation dans un procédé selon l'une des revendications 1 à 8, contenant
a) un sel de plomb soluble, éventuellement en plus de quantités plus faibles d'autres sels métalliques solubles,
b) des acides libres tels que des acides alcanesulfoniques, de l'acide fluoroborique ou de l'acide fluorosilique,
c) des tensioactifs non-ioniques et cationiques.

10. Procédé pour la préparation d'un électrolyte selon la revendication 9, caractérisé en ce que le sel de plomb soluble et les éventuels autres sels métalliques sont des fluoroborates, des fluorosilicates et/ou des alcanesulfonates.

11. Procédé pour la préparation d'un électrolyte selon la revendication 9 ou 10, caractérisé en ce que l'autre sel métallique soluble est un sel de cuivre et/ou un sel d'étain.

12. Procédé pour la préparation d'un électrolyte selon l'une des revendications 9 à 11, caractérisé en ce que le tensioactif non-ionique est un alcanol polyéthoxylé, un alkylphénol polyéthoxylé, une alkylamine polyéthoxylée, un arylphénol polyéthoxylé ou un copolymère séquencé de l'oxyde d'éthylène ou de l'oxyde de propylène.

13. Procédé pour la préparation d'un électrolyte selon la revendication 12, caractérisé en ce que le tensioactif non-ionique est un polyglycoléther ayant de 7 à 30 moles d'oxyde d'éthylène/mole.

14. Procédé pour la préparation d'un électrolyte selon la revendication 12 ou 13, caractérisé en ce que le polyglycoléther comporte un radical alcanol ou alkyle en C₅-C₂₀.

15. Procédé pour la préparation d'un électrolyte selon l'une des revendications 9 à 14, caractérisé en ce qu'il contient, outre le tensioactif nonionique, un tensioactif cationique, de préférence un composé d'ammonium quaternaire.

16. Utilization de tensioactifs non-ioniques et cationiques, dans des électrolytes acides au plomb pour appliquer par dépôt électrolytique, sur des surfaces, des couches lisses, denses et de fins cristaux de plomb et contenant essentiellement du plomb, l'électrolyte ne contenant pas d'agent d'égalisation tel que les acides alcoylidèneaminosulfoniques, les dérivés de la quinoléine, les dérivés de benzotriazole, les dialcoylidène-o-phényldiamines, les dérivés du benzaldéhyde, les dérivés de la triazine, les dérivés de l'acide salicylique et les nitriles, mais contenant des sels de plomb et des acides.
